# EUROPÄISCHE PATENTSCHRIFT

(11) **EP 0 881 958 B1**
(45) Veröffentlichungstag und Bekanntmachung des Hinweises auf die Patenterteilung: **30.05.2001**
(21) Anmeldenummer: 97905071.3
(22) Anmeldetag: 21.02.1997
(51) Int. Cl.: B22F 1/00, C22C 32/00

(54) **WERKSTOFF ZUR PULVERMETALLURGISCHEN HERSTELLUNG VON FORMTEILEN, INSBESONDERE VON VENTILSITZRINGEN ODER VENTILFÜHRUNGEN MIT HOHER VERSCHLEISSFESTIGKEIT**
MATERIAL FOR THE POWDER-METALLURGICAL PRODUCTION OF SHAPED PARTS, IN PARTICULAR VALVE SEAT RINGS OR VALVE GUIDES WITH HIGH RESISTANCE TO WEAR
MATERIAU S'UTILISANT EN METALLURGIE DES POUDRES POUR PRODUIRE DES PIECES MOULEES, NOTAMMENT DES SIEGES DE SOUPAPE RAPPORTES OU DES GUIDES DE SOUPAPE TRES RESISTANTS A L'USURE

(30) Priorität: 21.02.1996 DE 19606270
(43) Veröffentlichungstag der Anmeldung: 09.12.1998
(73) Patentinhaber: Bleistahl-Produktions GmbH & Co KG, 58300 Wetter (DE); SCM Metal Products, Inc., Research Triangle Park, NC 27709-2166 (US)
(72) Erfinder: KÖHLER, Ekkehard, D-58300 Wetter (DE); DALAL, Kirit, D-42477 Radevormwald (DE); NADKARNI, Anil, V., Chapel Hill, NC 27516 (US)
(74) Vertreter: Thiel, Christian, Dr. Dipl.-Chem.
(86) Internationale Anmeldenummer: EP9700837
(87) Internationale Veröffentlichungsnummer: WO9730808

(56) Entgegenhaltungen:
- EP-A- 0 144 959
- GB-A- 2 045 806
- US-A- 5 207 821
- PATENT ABSTRACTS OF JAPAN vol. 017, no. 594 (C-1126), 29.Oktober 1993 & JP 05 179232 A (TOSHIBA TUNGALOY CO LTD), 20.Juli 1993,

## Beschreibung

Die Erfindung betrifft einen Werkstoff zur pulvermetallurgischen Herstellung von Formteilen mit hoher Wärmeleitfähigkeit und hoher Verschleiß- und Korrosionsfestigkeit durch Pressen, Sintern und gegebenenfalls Nachverdichten eines Pulvergemisches mit einem Kupferanteil von wenigstens etwa 50 Gew.-%.

Derartige Sinterwerkstoffe werden für Formteile, die heißen Gasen oder Gasgemischen ausgesetzt sind, benötigt, beispielsweise für die Herstellung von Ventilsitzringen und Ventilführungen für Verbrennungsmotoren, die einerseits hohen mechanischen Belastungen und andererseits gleichzeitig der Einwirkung heißer Verbrennungsgase ausgesetzt sind. Sie müssen daher aus Werkstoffen hergestellt werden, die nicht nur verschleiß- und korrosionsfest sind, sondern auch eine hohe Wärmeleitfähigkeit aufweisen. Dabei kommt der Wärmeleitfähigkeit eine steigende Bedeutung zu, da das Temperaturniveau an den Ventilen durch die aus Emissionsgründen erforderliche Ausweitung des stöchiometrischen Gemisches ansteigt und ein anhaltender Trend zu leistungsstärkeren Motoren erkennbar ist.

Es ist bekannt, die Temperaturdifferenz zwischen dem Kopf des Ventils und dem Zylinderkopf, in den der Ventilsitzring eingearbeitet ist, durch Wärmetransport im Ventil zu erniedrigen. Zu diesem Zweck wird der Ventilschaft mit einer Hohlbohrung versehen und gekühlt. Aus Kosten- und Gewichtsgründen wurden die Durchmesser der Ventilschäfte in den letzten Jahren derart verkleinert, daß es in den meisten Fällen nicht mehr möglich ist, sie mit einer Hohlbohrung zu versehen, so daß der Einsatz von hohlgebohrten und beispielsweise mit Natrium gefüllten Ventilen in Zukunft nicht mehr möglich sein wird. Das Bestreben geht daher dahin, die Wärmeleitfähigkeit des Materials, aus dem der Ventilsitz, insbesondere der Ventilsitzring, hergestellt wird, zu verbessern, um auf diese Weise die Wärme schneller abzuführen, das Temperaturniveau zu senken, um die tribologischen Verhältnisse zu verbessern und das System technologisch und kostenmäßig zu verbessern.

Es sind pulvermetallurgisch hergestellte Formteile aus Sinterwerkstoffen auf Eisenbasis mit infiltriertem Kupfer bekannt, die einen zur Verwendung als Ventilsitzring oder Ventilführung ausreichenden Verschleißwiderstand aufweisen, dessen Wärmeleitfähigkeit, verglichen mit Sinterwerkstoffen ohne Kupferanteil nicht hoch genug ist. Beispielsweise ist aus der DE-PS 21 14 160 ein Sinterwerkstoff bekannt, der aus einem Eisenbasiswerkstoff besteht, dem Kohlenstoff und Blei sowie andere Legierungsbestandteile zugesetzt sind. Aus diesem Werkstoff hergestellte Ventilsitzringe besitzen zwar eine ausreichende Warm- und Verschleißfestigkeit, ihre Wärmeleitfähigkeit reicht jedoch nicht aus, um das hier insbesondere anstehende Problem im Auslaßbereich eines modernen Verbrennungsmotors zu lösen.

Aus der PCT-EP 89/01343 ist ein Sinterwerkstoff zur pulvermetallurgischen Herstellung von Ventilsitzringen bekannt, die eine erhöhte Wärmeleitfähigkeit bei hoher Verschleißfestigkeit aufweisen sollen. Der Sinterwerkstoff besteht aus einem Grundmetallpulver mit einem Kupferanteil von etwa 70 bis 100 Gew.-% Kupfer und einem Legierungsanteil. Der Legierungsanteil kann beispielsweise aus 1 bis 3 Gew.-% Kobalt oder einem hochlegierten Zusatzmetallpulver bestehen, das dem Grundmetallpulver als Hartphase beigemischt ist, deren Anteil dann maximal 30 Gew.-% beträgt.

Mit einem derartigen Werkstoff durchgeführte Versuche haben ergeben, daß der Werkstoff eine für die Fertigung von Ventilsitzringen, insbesondere für den Auslaßbereich von Verbrennungsmotoren, nicht ausreichende Verschleißfestigkeit aufweist. Dies ist darauf zurückzuführen, daß zwar die Härte des Werkstoffes durch die Verfestigung der Matrix durch Einlagerung von Hartstoffen mit einer maximalen Partikelgröße von 150 *µ*m und damit die Verschleißbeständigkeit des Ventilsitzringes gesteigert werden konnte, daß jedoch auf der anderen Seite durch die relativ großen und scharfkantigen Einlagerungen der Gegenkörper stärker verschlissen wurde. Es war daher der Verschleiß am Ventilsitzring gering, während der für das dauerhafte Funktionieren des Systems wichtige Gesamtverschleiß verschlechtert wurde.

Ein Pulvergemisch bestehend aus durch 0.1-1.1 Gew.% Al₂O₃ dispersionverfestigtem Kupferpulver mit wenigstens 50 Gew. %Cu ist generell aus EP-A-144959 bekannt.

Der Erfindung liegt die Aufgabe zugrunde, einen Sinterwerkstoff für die pulvermetallurgische Herstellung, insbesondere von Ventilsitzringen oder Ventilführungen zu schaffen, dessen Verschleißbeständigkeit sehr hoch ist und der gleichzeitig eine signifikant hohe Wärmeleitfähigkeit verglichen mit bekannten, für diesen Zweck benutzten Sinterwerkstoffen aufweist.

Ausgehend von einem Werkstoff zur pulvermetallurgischen Herstellung von Formteilen mit hoher Verschleiß- und Korrosionsfestigkeit und hoher Wärmeleitfähigkeit, insbesondere zur Herstellung von Ventilsitzringen oder Ventilführungen für Verbrennungsmotoren, durch Pressen, Sintern und gegebenenfalls Nachverdichten eines Ausgangs-Pulvergemisches mit einem Kupferanteil von wenigstens etwa 50 Gew.-% besteht die Erfindung darin, daß das Ausgangs-Pulvergemisch aus einem den Cu-Anteil enthaltenden Basispulver in einer Menge von 50 bis 90 Gew.-% und einem pulverförmigen, Molybdän enthaltenden Legierungszuschlag in einer Menge von 10 bis 50 Gew.-% besteht und daß das Basispulver ein dispersionsverfestigtes Kupferpulver ist, wobei das dispersionsverfestigte Kupferpulver durch Al₂O₃ verfestigt ist, von 0,1 bis 1,1 Gew.-% Al₂O₃ und weniger als 0,5 Gew.-% Verunreinigungen enthält und durch Verdüsen einer Cu-Al-Schmelze und anschließender Erwärmung in oxidierender Atmosphäre zur selektiven Oxidation des Aluminiums hergestellt ist.

Der Erfindung liegt die überraschende Erkenntnis zugrunde, daß die Verwendung eines in bestimmter Weise mittels Al₂O₃ dispersionsverfestigten Cu-Al₂O₃-Pulvers als Werkstoff zur pulvermetallurgischen Herstellung von Formteilen zu Erzeugnissen führt, die einerseits eine hohe Verschleiß- und Korrosionsfestigkeit und andererseits eine hohe Wärmeleitfähigkeit aufweisen, so daß sie sich insbesondere zur Herstellung von Ventilsitzringen oder Ventilführungen für Verbrennungsmotoren eignen.

Für den vorliegenden Verwendungszweck sind nur solche mit Al₂O₃ dispersionsverfestigten Cu-Pulver geeignet, die nach dem z. B. aus der US-PS 37 79 714 oder der DE-PS 23 55 122 bekannten Verfahren durch Innenoxidation und mit anschließender Erwärmung von Cu-AI legiertem Pulver, hergestellt aus Verdüsen einer Cu-Al-Schmelze, in oxidierender Atmosphäre hergestellt sind, während nach einer anderen Methode gemäß der GB-A-2 083 500 hergestellte dispersionsverfestigte Metallpulver, bei denen eine innere Oxidation ausdrücklich ausgeschlossen werden soll, ungeeignet sind. Die Anmelderin führt dies darauf zurück, daß bei dem mittels Innenoxidation hergestellten Cu-Al₂O₃-Pulver der Abstand zwischen den dispergierten Al₂O₃-Teilchen in der Kupfermatrix in der Größenordnung von 3 bis 12 nm liegt, während sie bei dem ohne Innenoxidation hergestellten Pulver etwa 40 *µ*m beträgt. Auf die erfindungsgemäße Verwendung von dispersionsverfestigten Metallen als Basispulver zur pulvermetallurgischen Herstellung von Formteilen, insbesondere von Ventilsitzringen oder Ventilführungen, findet sich in diesen Druckschriften kein Hinweis.

Eine bevorzugte Ausführungsform der Erfindung sieht vor, daß der Legierungszuschlag aus einer pulverförmigen, vorzugsweise wasserverdüsten intermetallischen Hartphase aus 28 bis 32, vorzugsweise 30 Gew.-% Molybdän, 9 bis 11, vorzugsweise 10 Gew.-% Chrom, 2,5 bis 3,5, vorzugsweise 3 Gew.-% Silizium, Rest Kobalt besteht, wobei die intermetallische Hartphase in dem Pulvergemisch in einer Menge von etwa 10 Gew.-% und das Basispulver in einer Menge von etwa 90 Gew.-% vorliegen.

Bei einer anderen Ausführungsform der Erfindung besteht die intermetallische Hartphase aus 28 bis 32, vorzugsweise 30 Gew.-% Molybdän, 9 bis 11, vorzugsweise 10 Gew.-% Chrom, 2,5 bis 3,5, vorzugsweise 3 Gew.-% Silizium, Rest Eisen, wobei die intermetallische Phase in dem Pulvergemisch in einer Menge von etwa 10 Gew.-% und das Basispulver in einer Menge von etwa 90 Gew.-% vorliegen.

Der Legierungszuschlag kann erfindungsgemäß auch aus einer Hartphase aus einem Schnellstahlpulver aus etwa 6 Gew.-% Wolfram, etwa 5 Gew.-% Molybdän, etwa 2 Gew.-% Vanadium, etwa 4 Gew.-% Chrom, Rest Eisen bestehen, wobei die Hartphase in dem Pulvergemisch in einer Menge von bis zu etwa 30 Gew.-% und das Basispulver in einer Menge von etwa 70 Gew.-% oder höher vorliegen.

Der Legierungszuschlag kann auch aus einer Hartphase aus einem Mo-P-C-Pulver aus etwa 11 Gew.-% Molybdän, etwa 0,6 Gew.-% Phosphor, etwa 1,2 Gew.-% Kohlenstoff, Rest Eisen bestehen, wobei die Hartphase und das Basispulver in dem Pulvergemisch in einer Menge von jeweils etwa 50 Gew.-% vorliegen.

Gegenstand der Erfindung ist ferner ein Werkstoff, der aus einem Ausgangs-Pulvergemisch aus etwa 80 Gew.-% Basispulver, etwa 10 Gew.-% Molybdänpulver und etwa 10 Gew.-% Kupferpulver oder etwa 79 Gew.-% Basispulver, etwa 10 Gew.-% Molybdänpulver, etwa 10 Gew.-% Kupferpulver und etwa 1 Gew.-% pulverförmigem Molybdäntrioxid besteht.

Die Erfindung sieht ferner vor, daß das Basispulver zusätzlich Molybdändisulfid (MoS₂) und/oder Mangansulfid (MnS) und/oder Wolframdisulfid (WS₂) und/oder Calciumfluorid (CaF₂) und/oder Tellur (Te) und/oder Calciumcarbonat (CaCO₃) in einer Gesamtmenge von wenigstens 1 Gew.-% bis maximal 3 Gew.-% bezogen auf die Menge des Basispulvers enthält.

Gegenstand der Erfindung ist ferner ein Verfahren zur pulvermetallurgischen Herstellung von Formteilen mit hoher Verschleiß- und Korrosionsfestigkeit und hoher Wärmeleitfähigkeit, insbesondere zur Herstellung von Ventilsitzringen oder Ventilführungen für Verbrennungsmotoren, bei dem ein Ausgangs-Pulvergemisch mit einer der vorstehend beschriebenen Zusammensetzungen mit etwa 0,3 Gew.-% eines preßerleichternden Mittels, z. B. Wachs, gemischt, verformt und zu einem Formteil mit einer bei etwa 8,0 g/cm³ liegenden Dichte verpreßt und einer anschließenden Sinterung unter Schutzgas unterworfen wird; dabei erfolgt die Sinterung vorzugsweise unter einer Schutzgasatmosphäre aus etwa 80 Gew.-% Stickstoff und etwa 20 Gew.-% Wasserstoff während einer Zeit von etwa 45 min bei einer Temperatur von etwa 1.040 °C. Gegebenenfalls kann das gesinterte Formteil einer Nachverdichtung auf eine Dichte von etwa 8,8 g/cm³ unterworfen werden.

Eine alternative Ausführungsform der Erfindung sieht vor, daß das Ausgangspulver gemäß Patentanspruch 1 einen oder mehrere der nachfolgend aufgeführten Stoffe bzw. Stoffgemische enthält:

| |
|---|
| a) 5 - 30 Gew.-% Werkzeugstahl Typ M35 oder Typ T15, Ni-Cr-Si-Fe-B-Cu-Mo; |
| |
| b) 5 - 10 Gew.-% W, Mo, Nb, WC, TiC, B₄C, TiN, c-BN, TiB₂; |
| |
| c) 0,5 - 5 Gew.-% Ti, Cr, Zr, Cr+Zr, Be, Ni+P. |

Die Materialien der Gruppe a) legieren mit der Kupfermatrix des dispersionsverfestigten Kupfers, indem diese Zusätze in das Kupfer eindiffundieren und dabei die elektrische und thermische Leitfähigkeit signifikant verringern. Um die Wärmeleitfähigkeit oberhalb von 100 W/m · k zu halten, soll der Anteil 5 - 20 Gew.-%, typisch 10 Gew.-%, nicht überschreiten.

Die Materialien der Gruppe b) legieren nicht mit der Kupfermatrix und haben deswegen keinen merklichen Einfluß auf die Wärmeleitfähigkeit. Sie sind jedoch relativ kostspielig. Es hat sich allerdings herausgestellt, daß ein Anteil von 5 - 10 Gew.-% ausreichend ist.

Die Zusätze der Gruppe c) bewirken eine Ausscheidung der intermetallischen Bestandteile und überlagern auf diese Weise den Härteeffekt zusätzlich zur Härtung durch die Al₂O₃-Partikel in dem dispersionsverfestigten Kupfer. Während die Aluminiumoxid-Partikel eine effektive Härtung der Kupfermatrix bei hohen Temperaturen (> 500 °C) bewirken, bewirken die Ausscheidungsphasen eine effektivere Härtung im mittleren Temperaturbereich (200 - 500 °C), wobei es sich um die typischen Betriebstemperaturen handelt, denen die Ventilsitzringe ausgesetzt sind. Die höhere Warmhärte führt allgemein zu einer höheren Verschleißfestigkeit.

Der Verschleiß der Ventilsitzringe wird auch durch den Zusatz von Festschmierstoffen wie Graphit, MoS₂, MnS, h-BN, CaF₂ und dergleichen sowie Metallzusätze wie Mo, Co, W oder dergleichen bewirkt, die bei den Betriebstemperaturen Oxidhäute bilden, die einen Schmiereffekt haben.

Dadurch, daß das Ausgangspulver gemäß einen oder mehreren der nachfolgend aufgeführten Stoffe:
5 - 20 Gew.-% Zn, 0,1 - 5 Gew.-% von einem der Elemente Al, Be, Si, Mg, Sn
enthält, wird die Oxidationsfestigkeit, d. h. Korrosionsfestigkeit im Betrieb, erheblich erhöht. Im Hinblick auf eine möglichst geringe Reduzierung der Wärmeleitfähigkeit ist Zn der bevorzugte Legierungsbestandteil. Diesbezüglich ist ein Zusatz von 5 - 30 Gew.-% unkritisch.

Vorzugsweise enthält das Ausgangspulver einen oder mehreren der nachfolgend aufgeführten pulverförmigen Stoffe mit unregelmäßiger Partikelform:
5 - 25 Gew.-% Cu hoher Grünfestigkeit, Elektrolyt-Cu, oxidreduziertes Cu, Mo, oder dergleichen.

Dadurch, daß das verwendete dispersionsverfestigte Kupfer runde, glatte Partikel hat, haben die ungesinterten, grünen Teile aus diesem Material nur eine geringe Festigkeit. Die Grünfestigkeit kann durch Zuführung der vorgenannten Bestandteile erheblich gesteigert werden. Bei dem "Cu hoher Grünfestigkeit" handelt es sich um Pulver mit faserartig langen, dünnen Partikeln, die sich beim Zusammenpressen miteinander verflechten und auf diese Weise eine hohe Festigkeit des Grünkörpers bewirken. Die Wärmeleitfähigkeit wird durch die Zuführung von reinem Cu nicht berührt, so daß 5 - 25 Gew.-% zugefügt werden können, wobei der bevorzugte Bereich bei 10 - 15 Gew.-% liegt.

Die Bearbeitbarkeit, insbesondere die Zerspanbarkeit von dispersionsverfestigten Kupfer wird durch Zusatz eines oder mehrerer der nachfolgend genannten Stoffe verbessert:

| |
|---|
| a). 0,2 - 2 Gew.-% chemische Elemente wie C (Graphit), Te, Se; |
| b). 0,5 - 5 Gew.-% Sulfide wie MoS₂, MnS, usw.; |
| c). 0,5 - 5 Gew.-% Oxide wie MoO₃, WO₃, Co₃O₄ usw.; |
| d). 0,5 - 5 Gew.-% Verbindungen wie hexagonales BN, CaF₂. |

Die radiale Bruchfestigkeit der Ventilsitzringe, die insbesondere beim Einpressen in den Zylinderkopf gegeben sein muß, wird durch Zusatz eines oder mehrerer der nachfolgenden Stoffe erhöht:

| |
|---|
| a) 5 - 20 Gew.-% Zn, 0,1 - 5 Gew.-% von Al oder Sn, usw.; |
| b) 5 - 30 Gew.-% Werkzeugstahl Typ M35 oder Typ T15, Ni-Cr-Si-Fe-B-Cu-Mo |

Durch eine entsprechende Kombination der vorgenannten Legierungszusätze läßt sich das Ausgangspulvergemisch im Hinblick auf die jeweils beim Ventilsitzring geforderten Eigenschaften optimal abstimmen.

Der hauptsächliche Vorteil im Hinblick auf die Fertigung von Ventilsitzringen liegt bei allen vorgenannten, erfindungsgemäßen Ausgangspulvergemischen darin, daß die Wärmeleitfähigkeit besonders hoch ist, d. h. mindestens 100 W/m · k.

### Ausführungsbeispiele

### Beispiel 1

Ein mittels Innenoxidation dispersionsverfestigtes Cu-Al₂O₃-Pulver mit einem Gehalt von 0,5 Gew.-% Al₂O₃ wurde mit 0,3 Gew.-% eines üblichen preßerleichternden Mittels gemischt und mit einem Preßdruck von 800 MN/mm² zu Ventilsitzringen mit den Abmessungen 36,6 x 30,1 x 9 mm gepreßt. Die Grünlinge, die eine Preßdichte von 8,4 g/cm³ aufwiesen, wurden anschließend 45 min lang bei einer Temperatur von 1.040 °C unter einer Schutzgasatmosphäre aus 80 % N₂ und 20 % Wasserstoff gesintert. Die Sinterdichte betrug 8,4 g/cm³. Die gesinterten Ringe wurden anschließend einer Nachverdichtung auf eine Dichte von 8,8 g/cm³ bei einem Druck von 1.600 MN/mm² unterworfen.

Tabelle 1 zeigt die gemessenen Dichten und Härtewerte, Tabelle 2 die Wärmeleitfähigkeitswerte, die nach dem Laser-Flash-Verfahren ermittelt wurden.

**Tabelle 1:**

| **Verfahrensschritte** | **Dichte [g/cm**^{**3**}**]** | **Härte HB** |
|---|---|---|
| **Pressen** | **8,41** | **-** |
| **Sintern** | **8,41** | **89 - 99 - X = 93** |
| **Nachverdichten** | **8,83** | **111 - 129 - X = 121** |

**Tabelle 2:**

| **Temperatur [°C]** | **Wärmeleitfähigkeit [W/m · k]** |
|---|---|
| **RT** | **276** |
| **100** | **300** |
| **200** | **310** |
| **300** | **308** |
| **400** | **311** |
| **500** | **307** |
| **600** | **313** |
| **700** | **311** |

### Beispiel 2

90 Gew.-% eines mittels Innenoxidation mit einem Gehalt von 0,5 Gew.-% Al₂O₃ hergestellten dispersionsverfestigten Cu-Al₂O₃-Pulvers wurden mit 10 Gew.-% einer wasserverdüsten, pulverförmigen, intermetallischen Hartphase und 0,3 Gew.-% eines üblichen preßerleichternden Mittels gemischt. Die intermetallische Hartphase bestand aus 60 Gew.-% Kobalt, 30 Gew.-% Molybdän, 10 Gew.-% Chrom und 3 Gew.-% Silizium. Das Pulvergemisch wurde bei einem Preßdruck von 800 MN/mm² in Formen zu Ventilsitzringen mit den Abmessungen 36,6 x 30,1 x 9 mm verpreßt. Die Grünlinge hatten eine Preßdichte von 8,2 g/cm³. Anschließend wurden die Ringe 45 min lang bei einer Temperatur von 1.040 °C in einer Schutzgasatmosphäre aus 80 % N₂ und 20 % H₂ gesintert; die Sinterdichte betrug 8,2 g/cm³. Die Nachverdichtung auf eine Dichte von 8,7 g/cm³ erfolgte mit einem Druck von 1.600 MN/mm².

Tabelle 3 zeigt die Dichte- und Härtewerte, Tabelle 4 die nach dem Laser-Flash-Verfahren ermittelten Wärmeleitfähigkeitswerte.

**Tabelle 3:**

| **Verfahrensschritte** | **Dichte [g/cm**^{**3**}**]** | **Härte HB** |
|---|---|---|
| **Pressen** | **8,20** | **-** |
| **Sintern** | **8,20** | **88 - 101 - X = 94** |
| **Nachverdichten** | **8,73** | **124 - 142 - X = 133** |

**Tabelle 4:**

| **Temperatur [°C]** | **Wärmeleitfähigkeit [W/m · k]** |
|---|---|
| **RT** | **95** |
| **100** | **102** |
| **200** | **117** |
| **300** | **129** |
| **400** | **139** |
| **500** | **150** |
| **600** | **157** |
| **700** | **155** |

Die gemäß den Beispielen 1 und 2 hergestellten Ventilsitzringe wiesen eine unerwartete Verbesserung hinsichtlich der Wärmeleitfähigkeit gegenüber handelsüblichen Ventilsitzringen auf Fe-Basis mit und ohne Kupferinfiltration auf. Dies ergibt sich aus Bild 1. Kurve 1 zeigt die Wärmeleitfähigkeitswerte eines Ventilsitzringes gemäß Beispiel 1, Kurve 2 die Werte für einen Ring gemäß Beispiel 2, Kurve 3 die Werte eines Ventilsitzringes auf Fe-Basis mit Kupferinfiltration und die Kurve 4 die Werte eines im Handel befindlichen Ventilsitzringes der Anmelderin.

Die gemäß Beispiel 1 hergestellten Ringe weisen eine Härte auf, die ihren Einsatz im Einlaßbereich eines Verbrennungsmotors zuläßt, während die Ventilsitzringe gemäß Beispiel 2 im Auslaßbereich eingesetzt werden können und hier ein ausgezeichnetes Laufverhalten aufweisen. Dies wurde durch Versuche ermittelt, deren Bedingungen in der Tabelle 5 zusammengestellt sind.

**Tabelle 5:**

| | |
|---|---|
| **Versuchsdauer** | **125 h** |
| **Anzahl der Zylinder** | **4** |
| **Anzahl der Ventile/Zylinder** | **4** |
| **Hubraum** | **1998 cm**^{**3**} |
| **Leistung** | **100 kW bei 5500 U/min** |
| **Drehmoment** | **190 Nm bei 4000 U/min** |
| **Kraftstoff** | **Super Bleifrei - ROZ 95** |
| **Motoröl** | **Shell Super 3 - 10 W 40** |
| **Ventilteller, Einlass** **Ventilteller, Auslass** | **unbeschichtet** **Stellit-gepanzert** |

Die Ergebnisse des Motorversuches sind in Tabelle 6 zusammengefaßt und in Bild 2 graphisch dargestellt. Bei der Einsinktiefe handelt es sich um die Summe aus dem Verschleiß des Ventils und des Ventilsitzringes. Der erfindungsgemäße Ventilsitzring gemäß Beispiel 2 wurde verglichen mit dem Serienwerkstoff Como12 der Anmelderin, der in großem Umfang eingesetzt wird.

**Tabelle 6:**

| | **Einsinktiefe [mm]** |
|---|---|
| | **Ventil** |
| **Auslass** | |
| | |
| **b) Cu-Al**_{**2**}**O**_{**3**} **mit 10 % Intermetallische Hartphase** | **0** |
| | **0,02** |
| | |
| **Serienwerkstoff-COMO 12** | **0,02** |
| | **0,07** |
| | **0,04** |
| | **0** |

Es zeigt sich, daß die Einsinktiefe des erfindungsgemäßen Ventilsitzringes bei erheblich gesteigerter Wärmeleitfähigkeit des Materials geringer ist, als die eines handelsüblichen Ventilsitzringes.

## Patentansprüche

1. Werkstoff zur pulvermetallurgischen Herstellung von Formteilen mit hoher Verschleiß- und Korrosionsfestigkeit und hoher Wärmeleitfähigkeit, insbesondere zur Herstellung von Ventilsitzringen oder Ventilführungen für Verbrennungsmotoren durch Pressen, Sintern und gegebenenfalls Nachverdichten eines wenigstens 50 Gew.-% Kupfer enthaltenden Ausgangs-Pulvergemisches
mit einem Anteil von wenigstens 50 bis 90 Gew.-% dispersionsverfestigtem Kupferpulver, welches das den Kupferanteil enthaltende Basispulver bildet, sowie
mit einem Anteil von 10 bis 50 Gew.-% eines pulverförmigen, Molybdän enthaltenden Legierungszuschlags,
wobei das dispersionsverfestigte Kupferpulver durch Al₂O₃ verfestigt ist, von 0,1 bis 1,1 Gew.-% Al₂O₃ und weniger als 0,5 Gew.-% Verunreinigungen enthält und durch Verdüsen einer Cu-Al-Schmelze und anschließender Erwärmung in einer oxidierenden Atmosphäre zur selektiven Oxidation des Aluminiums hergestellt ist.

2. Werkstoff nach Anspruch 1, dadurch gekennzeichnet, daß der Legierungszuschlag aus einer pulverförmigen, vorzugsweise wasserverdüsten intermetallischen Hartphase besteht.

3. Werkstoff nach den Ansprüchen 1 und 2, dadurch gekennzeichnet, daß die intermetallische Hartphase folgende Zusammensetzung hat:
28 bis 32, vorzugsweise 30 Gew.-% Molybdän,
9 bis 11, vorzugsweise 10 Gew.-% Chrom,
2,5 bis 3,5, vorzugsweise 3 Gew.-% Silizium,
Rest Kobalt.

4. Werkstoff nach Anspruch 3, dadurch gekennzeichnet, daß die intermetallische Hartphase in dem Pulvergemisch in einer Menge von etwa 10 Gew.-% und das Basispulver in einer Menge von etwa 90 Gew.-% vorliegen.

5. Werkstoff nach den Ansprüchen 1 und 2, dadurch gekennzeichnet, daß die intermetallische Hartphase folgende Zusammensetzung hat:
28 bis 32, vorzugsweise 30 Gew.-% Molybdän,
9 bis 11, vorzugsweise 10 Gew.-% Chrom,
2,5 bis 3,5, vorzugsweise 3 Gew.-% Silizium,
Rest Eisen.

6. Werkstoff nach Anspruch 5, dadurch gekennzeichnet, daß die intermetallische Phase in dem Pulvergemisch in einer Menge von etwa 10 Gew.-% und das Basispulver in einer Menge von etwa 90 Gew.-% vorliegen.

7. Werkstoff nach Anspruch 1, dadurch gekennzeichnet, daß der Legierungszuschlag aus einer Hartphase aus einem Schnellstahlpulver (AISI-Type M2; DIN S-6-5-2) mit folgender Zusammensetzung besteht:
etwa 6 Gew.-% Wolfram,
etwa 5 Gew.-% Molybdän,
etwa 2 Gew.-% Vanadium,
etwa 4 Gew.-% Chrom,
Rest Eisen.

8. Werkstoff nach Anspruch 7, dadurch gekennzeichnet, daß die Hartphase in dem Pulvergemisch in einer Menge von bis zu 30 Gew.-% und das Basispulver in einer Menge von etwa 70 Gew.-% oder höher vorliegen.

9. Werkstoff nach Anspruch 1, dadurch gekennzeichnet, daß der Legierungszuschlag aus einer Hartphase aus einem Mo-P-C-Pulver mit folgender Zusammensetzung besteht:
etwa 11 Gew.-% Molybdän,
etwa 0,6 Gew.-% Phosphor,
etwa 1,2 Gew.-% Kohlenstoff,
Rest Eisen.

10. Werkstoff nach Anspruch 9, dadurch gekennzeichnet, daß die Hartphase und das Basispulver in dem Pulvergemisch in einer Menge von jeweils etwa 50 Gew.-% vorliegen.

11. Werkstoff nach Anspruch 1, gekennzeichnet durch folgende Zusammensetzung des Ausgangs-Pulvergemisches:
etwa 80 Gew.-% Basispulver,
etwa 10 Gew.-% Molybdänpulver,
etwa 10 Gew.-% Kupferpulver.

12. Werkstoff nach Anspruch 1, gekennzeichnet durch folgende Zusammensetzung des Ausgangs-Pulvergemisches:
etwa 79 Gew.-% Basispulver,
etwa 10 Gew.-% Molybdänpulver,
etwa 10 Gew.-% Kupferpulver und
etwa 1 Gew.-% Molybdäntrioxid.

13. Werkstoff nach einem der vorhergehenden Ansprüche, dadurch gekennzeichnet, daß das Basispulver zusätzlich Molybdändisulfid (MoS₂) und/oder Mangansulfid (MnS) und/oder Wolframdisulfid (WS₂) und/oder Calciumfluorid (CaF₂) und/oder Tellur (Te) und/oder Calciumcarbonat (CaCO₃) in einer Gesamtmenge von wenigstens 1 Gew.-% bis maximal 3 Gew.-% bezogen auf die Menge des Basispulvers enthält.

14. Verfahren zur pulvermetallurgischen Herstellung von Formteilen mit hoher Verschleiß- und Korrosionsfestigkeit und hoher Wärmeleitfähigkeit, insbesondere zur Herstellung von Ventilsitzringen oder Ventilführungen für Verbrennungsmotoren, dadurch gekennzeichnet, daß ein Ausgangs-Pulvergemisch gemäß einem der vorhergehenden Ansprüche mit etwa 0,3 Gew.-% eines preßerleichternden Mittels, z. B. Wachs, gemischt, verformt und zu einem Formteil mit einer bei etwa 8,0 g/cm³ liegenden Dichte verpreßt und einer anschließenden Sinterung unter Schutzgas unterworfen wird.

15. Verfahren nach Anspruch 14, dadurch gekennzeichnet, daß die Sinterung unter einer Schutzgasatmosphäre aus etwa 80 Gew.-% Stickstoff und etwa 20 Gew.-% Wasserstoff während einer Zeit von etwa 45 min bei einer Temperatur von etwa 1.040 °C erfolgt.

16. Verfahren nach den Ansprüchen 14 und 15, dadurch gekennzeichnet, daß der gesinterte Formkörper einer Nachverdichtung auf eine Dichte von etwa 8,8 g/cm³ unterworfen wird.

17. Verwendung eines mittels Al₂O₃ dispersionsverfestigten Cu-Al₂O₃-Pulvers nach Anspruch 1, mit einem zwischen 0,3 und 1,1 Gew.-% liegenden Gehalt an Al₂O₃, das durch Verdüsen einer Cu-Al-Schmelze und anschließende Erwärmung in oxidierender Atmosphäre hergestellt ist, zur pulvermetallurgischen Herstellung von verschleiß- und korrosionsfesten Formteilen mit hoher Wärmeleitfähigkeit zur Herstellung von Ventilsitzringen oder Ventilführungen.

18. Werkstoff nach Anspruch 1, dadurch gekennzeichnet, daß das Ausgangspulvergemisch einen oder mehrere der nachfolgend aufgeführten Stoffe bzw. Stoffgemische enthält:
| |
|---|
| a) 5 - 30 Gew.-% Werkzeugstahl Typ M35 oder Typ T15, Ni-Cr-Si-Fe-B-Cu-Mo; |
| |
| b) 5 - 10 Gew.-% W, Mo, Nb, WC, TiC, B₄C, TiN, c-BN, TiB₂; |
| |
| c) 0,5 - 5 Gew.-% Ti, Cr, Zr, Cr+Zr, Be, Ni+P. |

19. Werkstoff nach Anspruch 1, dadurch gekennzeichnet, daß das Ausgangspulvergemisch einen oder mehreren der nachfolgend aufgeführten Stoffe enthält:
5 - 10 Gew.-% Co, W.

20. Werkstoff nach Anspruch 1, dadurch gekennzeichnet, daß das Ausgangspulvergemisch einen oder mehreren der nachfolgend aufgeführten Stoffe enthält:
5 - 20 Gew.-% Zn, 0,1 - 5 Gew.-% von einen der Elemente Al, Be, Si, Mg, Sn.

21. Werkstoff nach Anspruch 1, dadurch gekennzeichnet, daß das Ausgangspulvergemisch einen oder mehrere der nachfolgend aufgeführten pulverförmigen Stoffe mit unregelmäßiger Partikelform enthält:
5 - 25 Gew.-% Cu hoher Grünfestigkeit, Elektrolyt-Cu, oxidreduziertes Cu, Mo.

22. Werkstoff nach Anspruch 1, dadurch gekennzeichnet, daß das Ausgangspulvergemisch einen oder mehreren der nachfolgend unter a). bis d). aufgeführten Stoffe enthält:
| |
|---|
| a). 0,2 - 2 Gew.-% chemische Elemente wie C (Graphit), Te, Se; |
| b). 0,5 - 5 Gew.-% Sulfide wie MoS₂, MnS, usw.; |
| c). 0,5 - 5 Gew.-% Oxide wie MoO₃, WO₃, Co₃O₄ usw.; |
| d). 0,5 - 5 Gew.-% Verbindungen wie hexagonales BN, CaF₂. |

23. Werkstoff nach Anspruch 1, dadurch gekennzeichnet, daß das Ausgangspulvergemisch einen oder mehreren der nachfolgend aufgeführten Stoffe enthält:
| |
|---|
| a) 5 - 20 Gew.-% Zn, 0,1 - 5 Gew.-% von Al oder Sn, usw.; |
| b) 5 - 30 Gew.-% Werkzeugstahl Typ M35 oder Typ T15, Ni-Cr-Si-Fe-B-Cu-Mo. |

24. Werkstoff nach Anspruch 1 und einem oder mehreren der Ansprüche 18 - 23, dadurch gekennzeichnet, daß das Ausgangs-pulvergemisch Kombinationen der Stoffe bzw. der Stoffgemische der Ansprüche 18 - 23 enthält.

25. Verwendung eines Werkstoffes gemäß Anspruch 1 und einem oder mehreren der Ansprüche 19 - 24 zur Herstellung eines Ventilsitzringes oder Ventilführungen, dessen Wärmeleitfähigkeit mindestens 100 W/m · k beträgt.

## Claims

1. A material for powder-metallurgy production of shaped portions with a high level of resistance to wear and corrosion and a high level of thermal conductivity, in particular for the production of valve seat rings or valve guides for internal combustion engines, by pressing, sintering and possibly post-densification of an initial powder mixture containing at least 50% by weight of copper
with a proportion of at least 50 to 90% by weight of dispersion-hardened copper powder which forms the base powder containing the proportion of copper, and
with a proportion of 10 to 50% by weight of a molybdenum-bearing alloying additive in powder form,
wherein the dispersion-hardened copper powder is hardened by Al₂O₃, contains from 0.1 to 1.1% by weight of Al₂O₃ and less than 0.5% by weight of impurities and is produced by atomisation of a Cu-AI-molten material and subsequent heating in an oxidising atmosphere for the selective oxidation of the aluminium.

2. A material according to claim 1 characterised in that the alloying additive comprises a preferably water-atomised intermetallic hard phase in powder form.

3. A material according to claims 1 and 2 characterised in that the intermetallic hard phase is of the following composition:
28 to 32, preferably 30% by weight of molybdenum,
9 to 11, preferably 10% by weight of chromium,
2.5 to 3.5, preferably 3% by weight of silicon, and
balance cobalt.

4. A material according to claim 3 characterised in that the intermetallic hard phase is present in the powder mixture in an amount of about 10% by weight and the base powder in an amount of about 90% by weight.

5. A material according to claims 1 and 2 characterised in that the intermetallic hard phase is of the following composition:
28 to 32, preferably 30% by weight of molybdenum,
9 to 11, preferably 10% by weight of chromium,
2.5 to 3.5, preferably 3% by weight of silicon, and
balance iron.

6. A material according to claim 5 characterised in that the intermetallic hard phase is present in the powder mixture in an amount of about 10% by weight and the base powder in an amount of about 90% by weight.

7. A material according to claim 1 characterised in that the alloying additive comprises a hard phase of a high-speed steel powder (AISI-type M2; DIN S-6-5-2) of the following composition:
about 6% by weight of tungsten,
about 5% by weight of molybdenum,
about 2% by weight of vanadium,
about 4% by weight of chromium, and
balance iron.

8. A material according to claim 7 characterised in that the hard phase is present in the powder mixture in an amount of up to 30% by weight and the base powder in an amount of about 70% by weight or higher.

9. A material according to claim 1 characterised in that the alloying additive comprises a hard phase of an Mo-P-C-powder of the following composition:
about 11% by weight of molybdenum,
about 0.6% by weight of phosphorus,
about 1.2% by weight of carbon, and
balance iron.

10. A material according to claim 9 characterised in that the hard phase and the base powder are present in the powder mixture in an amount in each case of about 50%.

11. A material according to claim 1 characterised by the following composition of the initial powder mixture:
about 80% by weight of base powder,
about 10% by weight of molybdenum powder, and
about 10% by weight of copper powder.

12. A material according to claim 1 characterised by the following composition of the initial powder mixture:
about 79% by weight of base powder,
about 10% by weight of molybdenum powder,
about 10% by weight of copper powder, and
about 1% by weight of molybdenum trioxide.

13. A material according to one of the preceding claims characterised in that the base powder additionally contains molybdenum disulphide (MoS₂) and/or manganese sulphide (MnS) and/or tungsten disulphide (WS₂) and/or calcium fluoride (CaF₂) and/or tellurium (Te) and/or calcium carbonate (CoCO₃) in a total amount of at least 1% by weight to a maximum of 3% by weight with respect to the amount of the base powder.

14. A process for powder-metallurgy production of shaped portions with a high level of resistance to wear and corrosion and a high level of thermal conductivity, in particular for the production of valve seat rings or valve guides for internal combustion engines, characterised in that an initial powder mixture according to one of the preceding claims is mixed with about 0.3% by weight of a pressing-facilitating agent, for example wax, shaped, and pressed to form a shaped portion of a density of about 8.0 g/cm³ and subjected to subsequent sintering under a protective gas.

15. A process according to claim 14 characterised in that the sintering operation is effected under a protective gas atmosphere comprising about 80% by weight of nitrogen and about 20% by weight of hydrogen for a period of about 45 minutes at a temperature of about 1040°C.

16. A process according to claims 14 and 15 characterised in that the sintered shaped body is subjected to a post-densification operation to a density of about 8.8 g/cm³.

17. Use of a Cu-Al₂O₃-Powder which is dispersion-hardened by means of Al₂O₃, according to claim 1, with a content of Al₂O₃ of between 0.3 and 1.1% by weight, which is produced by atomisation of a Cu-Al-molten material and subsequent heating in oxidising atmosphere, for the powder-metallurgy production of shaped portions which are resistant to wear and corrosion with a high level of thermal conductivity for the production of valve seat rings or valve guides.

18. A material according to claim 1 characterised in that the initial powder mixture contains one or more of the substances or substance mixtures listed below:
a) 5 - 30% by weight of tool steel type M35 or type T15,
Ni-Cr-Si-Fe-B-Cu-Mo;
b) 5 - 10% by weight of W. Mo, Nb, WC, TiC, B₄C, TiN, c-BN, TiB₂; and
c) 0.5 - 5% by weight of Ti, Cr, Zr, Cr+Zr, Be, Ni+P.

19. A material according to claim 1 characterised in that the initial powder mixture contains one or more of the substances listed below:
5 - 10% by weight of Co, W.

20. A material according to claim 1 characterised in that the initial powder mixture contains one or more of the substances listed below:
5 - 20% by weight of Zn, 0.1 - 5% by weight of one of the elements Al, Be, Si, Mg and Sn.

21. A material according to claim 1 characterised in that the initial powder mixture contains one or more of the substances in powder form listed below, with an irregular particle form:
5 - 25% by weight of Cu of high green strength, electrolytic Cu, oxide-reduced Cu and Mo.

22. A material according to claim 1 characterised in that the initial powder mixture contains one or more of the substances listed below in a) to d):
a) 0.2 - 2% by weight of chemical elements such as C (graphite), Te, Se;
b) 0.5 - 5% by weight of sulphides such as MoS₂, MnS, etc;
c) 0.5 - 5% by weight of oxides such as MoO₃, WO₃, Co₃O₄ etc; and
d) 0.5 - 5% by weight of compounds such as hexagonal BN and CaF₂.

23. A material according to claim 1 characterised in that the initial powder mixture contains one or more of the substances listed below:
a) 5 - 20% by weight of Zn, 0.1 - 5% by weight of Al or Sn, etc; and
b) 5 - 30% by weight of tool steel type M35 or type T15,
Ni-Cr-Si-Fe-B-Cu-Mo.

24. A material according to claim 1 and one or more of claims 18 to 23 characterised in that the initial powder mixture contains combinations of the substances or the substance mixtures of claims 18 to 23.

25. Use of a material according to claim 1 and one or more of claims 19 to 24 for the production of a valve seat ring or valve guides, the thermal conductivity thereof being at least 100 W/m • k.

## Revendications

1. Matériau pour la fabrication selon la métallurgie des poudres de pièces moulées d'une grande résistance à l'usure et à la corrosion et d'une conductibilité de chaleur élevée, notamment pour la fabrication de sièges rapportés de soupape ou de guides de soupape pour des moteurs à combustion interne par pressage, frittage et le cas échéant densification subséquente d'un mélange initial de poudres contenant au moins 50 % en poids de cuivre,
avec une proportion d'au moins 50 à 90 % en poids de poudre de cuivre solidifiée par dispersion qui constitue la poudre de-base contenant la part en cuivre et
avec une proportion de 10 à 50 % en poids d'un produit ajouté d'alliage pulvérulent, contenant du molybdène,
où la poudre de cuivre solidifiée par dispersion est solidifiée par Al₂0₃, contient de 0,1 à 1,1 % en poids de Al₂0₃ et moins que 0,5 % en poids d'impuretés et est fabriquée par atomisation d'une fusion de Cu-Al et par échauffement suivant dans une atmosphère oxydante en vue de l'oxydation sélective de l'aluminium.

2. Matériau selon la revendication 1, caractérisé en ce que le produit ajouté d'alliage est constitué d'une phase solide intermétallique pulvérulente, de préférence par atomisation aqueuse.

3. Matériau selon les revendications 1 et 2, caractérisé en ce que la phase solide intermétallique présente la composition suivante :
28 à 32, de préférence 30 % en poids de molybdène,
9 à 11, de préférence 10 % en poids de chrome,
2,5 à 3,5, de préférence 3 % en poids de silicium,
le reste étant du cobalt.

4. Matériau selon la revendication 3, caractérisé en ce que la phase solide intermétallique dans le mélange des poudres est présente en une quantité d'environ 10 % en poids et la poudre de base en une quantité d'environ 90 % en poids.

5. Matériau selon les revendications 1 et 2, caractérisé en ce que la phase solide intermétallique présente la composition suivante :
28 à 32, de préférence 30 % en poids de molybdène,
9 à 11, de préférence 10 % en poids de chrome,
2,5 à 3,5, de préférence 3 % en poids de silicium,
le reste étant du fer.

6. Matériau selon la revendication 5, caractérisé en ce que la phase intermétallique dans le mélange de poudres est présente en une quantité d'environ 10 % en poids et la poudre de base en une quantité d'environ 90 % en poids.

7. Matériau selon la revendication 1, caractérisé en ce que le produit ajouté d'alliage est constitué d'une phase dure d'une poudre d'acier rapide (type AISI M2 ; DIN S-6-5-2) ayant la composition suivante :
environ 6 % en poids de tungstène,
environ 5 % en poids de molybdène,
environ 2 % en poids de vanadium,
environ 4 % en poids de chrome,
le reste étant du fer.

8. Matériau selon la revendication 7, caractérisé en ce que la phase solide est présente dans le mélange de poudres en une quantité allant jusqu'à 30 % en poids et la poudre de base en une quantité d'environ 70 % en poids ou plus.

9. Matériau selon la revendication 1, caractérisé en ce que le produit ajouté d'alliage est constitué d'une phase solide en une poudre Mo-P-C ayant la composition suivante :
environ 11 % en poids de molybdène,
environ 0,6 % en poids de phosphore,
environ 1,2 % en poids de carbone,
le reste étant du fer.

10. Matériau selon la revendication 9, caractérisé en ce que la phase solide et la poudre de base sont présentes chacune dans le mélange des poudres en une quantité d'environ 50 % en poids.

11. Matériau selon la revendication 1, caractérisé par la composition suivante du mélange de départ des poudres :
environ 80 % en poids de poudre de base,
environ 10 % en poids de poudre de molybdène,
environ 10 % en poids de poudre de cuivre.

12. Matériau selon la revendication 1, caractérisé par la composition suivante du mélange de départ des poudres :
environ 79 % en poids de poudre de base,
environ 10 % en poids de poudre de molybdène,
environ 10 % en poids de poudre de cuivre et
environ 1 % en poids de trioxyde de molybdène.

13. Matériau selon l'une des revendications précédentes, caractérisé en ce que la poudre de base contient additionnellement du sulfure de molybdène (MoS₂) et/ou du sulfure de manganèse (MnS) et/ou du disulfure de tungstène (WS₂) et/ou du fluorure de calcium (CaF₂) et/ou du tellure (Te) et/ou du carbonate de calcium (CaCO₃) en une quantité totale d'au moins 1 % en poids jusqu'au maximum 3 % en poids par rapport à la quantité de la poudre de base.

14. Procédé pour la fabrication selon la métallurgie des poudres de pièces moulées d'une grande résistance à l'usure et à la corrosion et d'une conductibilité de chaleur élevée, notamment pour la fabrication de sièges rapportés de soupape ou de guides de soupape pour des moteurs à combustion interne, caractérisé en ce qu'un mélange de départ de poudres selon l'une des revendications précédentes est mélangé avec environ 0,3 % en poids d'un produit facilitant le pressage, par exemple de la cire, est déformé et est pressé en une pièce moulée d'une densité d'environ 8,0 g/cm³ et est soumis à un frittage subséquent sous gaz inerte.

15. Procédé selon la revendication 14, caractérisé en ce que le frittage a lieu sous une atmosphère de gaz inerte constituée d'environ 80 % en poids d'azote et d'environ 20 % en poids d'hydrogène pendant une durée d'environ 45 mn à une température d'environ 1.040 °C.

16. Procédé selon les revendications 14 et 15, caractérisé en ce que la pièce moulée frittée est soumise à une densification subséquente pour avoir une densité d'environ 8,8 g/cm³.

17. Utilisation d'une poudre Cu-Al₂0₃ solidifiée par dispersion au moyen de Al₂0₃ selon la revendication 1, avec une teneur en Al₂0₃ située entre 0,3 et 1,1 % en poids, qui est fabriquée par atomisation d'une fusion Cu-Al et par échauffement suivant dans une atmosphère oxydante, pour la fabrication selon la métallurgie des poudres de pièces moulées résistant à l'usure et à la corrosion et d'une conductibilité de chaleur élevée, pour la fabrication de sièges rapportés de soupape ou de guides de soupape.

18. Matériau selon la revendication 1, caractérisé en ce que le mélange de départ des poudres contient une ou plusieurs des matières ou mélanges de matières suivants :
a) 5 - 30 % en poids d'acier à outil du type M 35 ou du type T 15, Ni-Cr-Si-Fe-B-Cu-Mo ;
b) 5 - 10 % en poids de W, Mo, Nb, WC, TiC, B₄C, TiN, c-BN, TiB₂ ;
c) 0,5 - 5 % en poids de Ti, Cr, Zr, Cr + Zr, Be, Ni + P.

19. Matériau selon la revendication 1, caractérisé en ce que le mélange de départ des poudres contient une ou plusieurs des matières suivantes :
5 - 10 % en poids de Co, W.

20. Matériau selon la revendication 1, caractérisé en ce que le mélange de départ des poudres contient une ou plusieurs des matières suivantes :
5 - 20 % en poids de Zn, 0,1 - 5 % en poids d'un des éléments Al, Be, Si, Mg, Sn.

21. Matériau selon la revendication 1, caractérisé en ce que le mélange de départ des poudres contient une ou plusieurs des matières pulvérulentes suivantes d'une forme de particules irrégulière :
5 - 25 % en poids de Cu d'une grande solidité à l'état vert, du cuivre électrolytique, du Cu et Mo oxydo-réduits.

22. Matériau selon la revendication 1, caractérisé en ce que le mélange de départ des poudres contient une ou plusieurs des matières indiquées ci-après sous a)-d) :
a) 0,2 - 2 % en poids d'éléments chimiques tels que C (graphite), Te, Se ;
b) 0,5 - 5 % en poids de sulfures tels que MoS2, MnS, etc. ;
c) 0,5 - 5 % en poids d'oxydes tels que MoO₃, WO₃, Co₃O₄ etc. ;
d) 0,5 - 5 % en poids de composés comme le BN hexagonal, le CaF₂.

23. Matériau selon la revendication 1, caractérisé en ce que le mélange de départ des poudres contient une ou plusieurs des matières indiquées ci-après :
a) 5 - 20 % en poids de Zn, 0,1 - 5 % en poids de Al ou de Sn, etc. ;
b) 5 - 30 % en poids d'acier à outil du type M35 ou du type T15, Ni-Cr-Si-Fe-B-Cu-Mo.

24. Matériau selon la revendication 1 et l'une ou plusieurs des revendications 18 à 23, caractérisé en ce que le matériau de départ contient des combinaisons des matières ou des mélanges de matières des revendications 18 à 23.

25. Utilisation d'un matériau selon la revendication 1 et l'une ou plusieurs des revendications 19 à 24 pour la fabrication d'un siège rapporté de soupape ou de guides de soupape, dont la conductibilité de chaleur est au moins de 100 W/m · k.
